# DEMANDE DE BREVET EUROPEEN

(11) **EP 1 126 009 A1**
(43) Date de publication de la demande: **22.08.2001**
(21) Numéro de dépôt: 00870027.0
(22) Date de dépôt: 18.02.2000
(51) Int. Cl.: C10L 1/00

(54) **Composition combustible**

(71) Demandeur: Rives, Jean-Pierre, 75008 Paris (FR)
(72) Inventeur: Rives, Jean-Pierre, 75008 Paris (FR)
(74) Mandataire: Debled, Thierry

(57) **Abrégé**

La présente invention concerne une composition combustible brûlant avec une flamme de couleur verte comprenant jusqu'à 99,9 % d'hydrocarbure et au moins 0,1 % en poids d'un agent colorigène de formule générale où R1, R2 et R3 représentent indépendamment un radical méthyl, éthyl, n-propyl, iso-propyl, n-butyl ou iso-butyl ou un atome d'hydrogène avec la réserve que deux au moins des groupes R1 et R2 ne sont pas des atomes d'hydrogènes.
Selon d'autres aspects, l'invention concerne également un briquet fournissant une flamme de couleur verte et une recharge pour ce briquet.

## Description

La présente invention se rapporte à une composition combustible destinée à brûler en produisant une flamme de couleur. Plus particulièrement, l'invention concerne une composition liquéfiée utilisable dans un dispositif d'allumage tel qu'un briquet et produisant une flamme de couleur verte lors de sa combustion.

De tels dispositifs d'allumage contiennent généralement un réservoir pouvant contenir sous pression une certaine quantité d'agent combustible à l'état liquéfié, par exemple des hydrocarbures comme le butane ou le propane (lorsqu'on se référera à des hydrocarbures dans la présente description, il sera question par exemple de n-butane, d'isobutane, de n-propane, d'isopropane ou autres ou encore de mélanges de deux ou plusieurs de ces composés dans n'importe quelle proportion). Ces dispositifs contiennent encore un détendeur destiné à libérer le mélange devenu gazeux à la hauteur d'un buse où le mélange s'oxygène avant de s'enflammer au contact d'une flamme ou étincelle le cas échéant. De tels dispositifs contiennent normalement également un générateur d'étincelles (piézo-électrique, électronique, par frottement, etc.).

Plusieurs méthodes de coloration d'une flamme d'un briquet ont été décrite. On a par exemple proposé de pulvériser sur la flamme d'un briquet obtenue conventionnellement un agent colorigène, par exemple un sel métallique dissout dans une solution alcoolique à partir d'un réservoir séparé. On a également suggéré de mélanger directement l'agent colorigène au combustible liquéfié utilisé pour produire la flamme. Cette seconde méthode, pouvant paraitre plus simple au niveau du dispositif utilisé est nettement plus compliquée à mettre en oeuvre car l'agent colorigène ne doit pas donner lieu à la formation de dépôt trop important de matière oxydée durant la combustion qui pourraient, à la longue, empêcher l'utilisation continue du briquet.

L'agent colorigène doit également de préférence être miscible au combustible liquéfié. Avantageusement, il ne doit pas non plus être toxique ni générer de produits toxiques lors de sa combustion.

De nombreuses compositions ont été proposées, par exemple les alcoolates de bore, ou encore une solution alcoolique d'un sel borique alcalin. Ce type de solution qui représente déjà une avancée par rapport à l'état de la technique ne donne pas encore pleinement satisfaction dans la mesure où elle requière l'utilisation d'un dispositif d'allumage particulier tel que décrit par exemple dans le brevet US 5,984,669. A ce jour aucune des solutions proposées n'a fait l'objet d'une mise sur le marché effective.

Un des objets de la présente invention est de fournir une composition combustible constituée d'un mélange agent colorigène / combustible liquéfié qui soient parfaitement compatibles et miscibles tant à l'état liquéfié que lorsqu'ils se trouvent à l'état gazeux lors de la détente du mélange et pendant son utilisation. En outre, ce mélange doit bien entendu satisfaire à toutes les exigences mentionnées ci-avant.

Cet objectif est atteint en utilisant un agent colorigène particulier de formule générale

Où R1, R2 et R3 représentent indépendamment un radical méthyl, éthyl, n-propyl, iso-propyl, n-butyl ou iso-butyl ou un atome d'hydrogène avec la réserve que deux au moins des groupes R1 et R2 ne sont pas des atomes d'hydrogènes.

Bien entendu ledit agent colorigène peut être constitué d'un mélanges d'esters alkyliques de l'acide borique.

Il a en effet été observé dans le cadre de la présente invention que ces composés sont parfaitement miscibles avec les hydrocarbures, tant à l'état liquéfié que gazeux. A l'état liquéfié, on observe en effet une seule phase et, il ne se produit ni dépôt, ni démixtion, même après un laps de temps assez long pouvant atteindre plusieurs semaines, voir plusieurs mois.

De préférence, on utilisera l'ester triméthylique de l'acide borique qui fournit une flamme de couleur verte intense.

Il a été observé que la coloration verte de la flamme pouvait être obtenue avec des quantité d'agent colorigène aussi basses que 0,1 % en poids de la composition. De préférence, la composition comprendra toutefois l'agent colorigène à raison d'au moins 0,3 % en poids de la composition afin d'avoir une flamme soutenue de couleur vert vif.

D'autre part, pour éviter toute possibilité de formation de résidus solides d'oxydation, on évitera d'utiliser une trop grande quantité de l'agent colorigène. Toutefois, si ce problème peut être résolu autrement (par exemple en adoptant une buse d'éjection particulière) une grande quantité d'agent colorigène ne pose pas de problème de principe. En règle général, on évitera de mettre en oeuvre des compositions comprenant plus de 10% en poids d'agent colorigène. De préférence, la composition comprendra donc de 0,1 à 10 % en poids d'agent colorigène et de 99,9 à 90% en poids d'hydrocarbures.

Une solution préférée selon l'invention comprend 4 % en poids de borate de triméthyle et 96 % en poids de butane. La couleur obtenue est un vert vif, la flamme est soutenue, on n'observe pas de formation de dépôt au niveau de la buse pendant la combustion et la composition combustible peut être conservée plusieurs mois sans que l'on n'observe de démixtion.

Selon une variant de l'invention, on peut utiliser l'ester méthylique de l'acide borique en solution dans le méthanol. Par exemple, l'azéotrope méthanol/borate de triméthyle s'est révélé très avantageux. Il convient alors de respecter la même proportion qu'indiqué ci-dessus en ce qui concerne l'agent colorigène.

Selon un autre de ses aspects, la présente invention concerne un dispositif d'allumage, tel qu'un briquet contenant la présente composition combustible et donc capable de fournir, lors de son utilisation une flamme soutenue de couleur verte.

Ainsi qu'on l'a indiqué ci-avant, à ce jour, un tel briquet n'existe pas sur le marché. Un des avantages de la composition combustible selon la présente invention est qu'elle peut être mise en oeuvre dans n'importe quel type de briquet conventionnel.

Enfin, selon un autre de ses aspects, l'invention se rapporte à une recharge pour briquet sous forme d'une recharge de gaz liquéfié comprenant la composition combustible de l'invention, un gel ou encore un milieu imprégné de ladite composition.

## Revendications

1. Composition combustible brûlant avec une flamme de couleur verte comprenant jusqu'à 99,9 % d'hydrocarbure et au moins 0,1 % en poids d'un agent colorigène de formule générale où R1, R2 et R3 représentent indépendamment un radical méthyl, éthyl, n-propyl, iso-propyl, n-butyl ou iso-butyl ou un atome d'hydrogène avec la réserve que deux au moins des groupes R1 et R2 ne sont pas des atomes d'hydrogènes.

2. Composition selon la revendication 1, caractérisée en ce qu'elle comprend de 0,3 à 10 % en poids d'agent colorigène et de 99,7 à 90 % en poids d'hydrocarbure.

3. Composition selon l'une des revendications 1 ou 2, caractérisée en ce que l'agent colorigène est le borate de triméthyle.

4. Composition combustible selon l'une quelconque des revendications 1 à 3, caractérisé en ce quelle comprend environ 4 % en poids de borate de triméthyle et environ 96 % en poids d'hydrocarbure.

5. Briquet fournissant une flamme de couleur verte lors de son utilisation caractérisé en ce qu'il comporte un réservoir renfermant une composition liquéfiée comprenant jusqu'à 99,9 % d'hydrocarbure et au moins 0,1 % en poids d'un agent colorigène de formule générale où R1, R2 et R3 représentent indépendamment un radical méthyl, éthyl, n-propyl, iso-propyl, n-butyl ou iso-butyl ou un atome d'hydrogène avec la réserve que deux au moins des groupes R1 et R2 ne sont pas des atomes d'hydrogènes.

6. Briquet selon la revendication 5 caractérisé en ce qu'il comporte un réservoir comprenant une composition liquéfiée comprenant environ 4 % en poids de borate de triméthyle et environ 96 % en poids d'hydrocarbure.

7. Recharge pour briquet contenant une composition combustible liquéfiée comprenant jusqu'à 99,9 % d'hydrocarbure et au moins 0,1 % en poids d'un agent colorigène de formule générale où R1, R2 et R3 représentent indépendamment un radical méthyl, éthyl, n-propyl, iso-propyl, n-butyl ou iso-butyl ou un atome d'hydrogène avec la réserve que deux au moins des groupes R1 et R2 ne sont pas des atomes d'hydrogènes.

8. Recharge selon la revendication 7, caractérisée en ce qu'elle contient une composition liquéfiée comprenant environ 4 % en poids de borate de triméthyle et environ 96 % en poids d'hydrocarbure.
